# EUROPÄISCHE PATENTSCHRIFT

(11) **EP 0 455 590 B1**
(45) Veröffentlichungstag und Bekanntmachung des Hinweises auf die Patenterteilung: **28.06.1995**
(21) Anmeldenummer: 91810305.2
(22) Anmeldetag: 24.04.1991
(51) Int. Cl.: C25C 3/20

(54) **Regulierung und Stabilisierung des A1F3-Gehaltes in einer Aluminiumelektrolysezelle**
Regulating and stabilizing the AlF3-content of aluminium electrolysis cells
Régulation et stabilisation de la teneur en A1F3 d'une cave d'électrolyse de l'aluminium

(30) Priorität: 04.05.1990 CH 1527/90
(43) Veröffentlichungstag der Anmeldung: 06.11.1991
(73) Patentinhaber: ALUSUISSE-LONZA SERVICES AG, 8034 Zürich (CH)
(72) Erfinder: Entner, Peter, CH-3960 Sierre (CH)

(56) Entgegenhaltungen:
- EP-A- 0 195 142
- FR-A- 2 620 738
- SOVIET INVENTIONS ILLUSTRATED, Woche E34, 6. Oktober 1982, Zusammenfassung Nr.71690 M28, Sektion Chemical, Derwent Publications Ltd, London, GB; & SU-A-852 975 (ALUM. MAGN. ELECTR. IND.)

## Beschreibung

Die Erfindung bezieht sich auf ein Verfahren zur Regulierung und Stabilisierung eines wenigstens bei 10 Gew.-% liegenden AlF₃-Gehaltes im Bad einer Elektrolysezelle zur Herstellung von Aluminium aus in einer Kryolithschmelze gelöstem Aluminiumoxid.

In einer Elektrolysezelle zur Herstellung von Aluminium wird ein Bad bzw. ein Elektrolyt verwendet, welches im wesentlichen aus Kryolith, einer Natriumaluminiumfluorverbindung (3NaF.AlF₃) besteht. Diesem Kryoliten werden neben dem aufzulösenden Aluminiumoxid insbesondere noch den Schmelzpunkt erniedrigende Substanzen hinzugefügt, beispielsweise Aluminiumtrifluorid AlF₃, Lithiumfluorid LiF, Kalziumdifluorid CaF₂ und/oder Magnesiumdifluorid MgF₂. So enthält ein Bad in einer Elektrolysezelle zur Herstellung von Aluminium beispielsweise 6 bis 8 Gew.-% AlF₃, 4 bis 6 Gew.-% CaF₂, 1 bis 2 Gew.-% LiF, Rest Kryolith. Je nach dem Gehalt der Zusätze wird derart der Schmelzpunkt des Bades in den Bereich von 940 bis 970°C, den industriell angewendeten Temperaturbereich, gesenkt.

Badzusätze haben jedoch nicht nur positive Auswirkungen, wie z.B. eine Erniedrigung des Schmelzpunktes, sondern wirken sich oft auch negativ aus. Die Zugabe von Lithiumfluorid beispielsweise erlaubt ohne besondere Metallbehandlung keine Folienqualitäten für Kondensatoren.

Im rahmen der vorliegenden Erfindung interessieren nur Bäder mit zu einen Ueberschuss von wenigstens 10 Gew.-% führenden Zusätzen von AlF₃, einer Lewis-Säure. Dieser Ueberschuss wird als Mol- bzw. Gewichtsverhältnis von NaF zu AlF₃ unter Einbeziehung des Kryolithen oder als prozentualer Anteil des überschüssigen, freien AlF₃ ausgedrückt. Im nachfolgenden wird die zweite Variante gewählt, wie mit den obenstehenden Zahlenbeispielen bereits angedeutet.

Mit der Zugabe von AlF₃ kann die Liquiduslinie des ternären Systems Kryolith-Aluminiumoxid-Aluminiumtrifluorid mit einer quadratischen Beziehung erniedrigt werden. Eine Zugabe von 10 Gew.-% AlF₃ bewirkt eine Erniedrigung der Temperatur um etwa 25°C. Wegen der bekannten quadratischen Abhängigkeit von der Konzentration ist das Bestreben naheliegend, mit höheren Aluminiumfluorid-Konzentrationen zu arbeiten, insbesondere weil noch weitere Vorteile erkannt worden sind:
- Wegen der niedrigeren Temperatur sind die Badkomponenten weniger aggressiv, die Lebensdauer der Elektrolysezelle kann dadurch verlängert werden. Weiter kann der Anodenverbrauch niedriger gehalten werden, was sich zusätzlich auf die Wirtschaftlichkeit auswirkt.
- Es löst sich weniger Aluminium im Elektrolyten, was eine höhere Stromausbeute bedeutet.
- Das schmelzflüssige Metall enthält weniger Natrium, welches die Lebensdauer der kathode herabsetzt.

Es ist jedoch auch festgestellt worden, dass die Herabsetzung der Badtemperatur durch einen hohen AlF₃-Gehalt nicht nur Vorteile wringt, sondern dass dadurch auch Nachteile in Kauf zu nehmen sind:
- Die Löslichkeit der Tonerde im Elektrolyten wird erniedrigt.
- Die elektrische Leitfähigkeit des Bades nimmt mit zunehmendem AlF₃-Gehalt und abnehmender Temperatur ab. Die Stabilität des erstarrten Seitenbords nimmt ab.
- Die Löslichkeit von Aluminiumkarbid nimmt mit zunehmendem AlF₃-Gehalt stark zu. Dadurch wird in erster Linie die Dreiphasenzone (Kohlenstoffauskleidung, Elektrolyt, schmelzflüssiges Metall) beeinträchtigt, insbesondere wenn kein Schutz durch erstarrtes Elektrolytmaterial besteht. Weiter wandert gelöstes Aluminiumkarbid zur Anode und erniedrigt reagierend die Stromausbeute.
- Natriumionen sind Ladungsträger des Elektrolysestroms, während die Aluminiumionen an der Kathode reduziert werden. Deshalb entsteht in diesem Bereich ein hohes NaF/AlF₃-Verhältnis, was zur Erstarrung von Elektrolytmaterial führen kann.

Neben diesen bekannten Nachteilen ist überdies festgestellt worden, dass bei einem bei oder über 10 Gew.-% liegenden AlF₃-Gehalt im Bad Schwankungen mit einer Wellenlänge von mehreren Tagen, beispielsweise 10 bis 30 Tagen, auftreten können. Dabei schwankt der AlF₃-Gehalt langsam innerhalb weiter Grenzen, beispielsweise im Bereich von 6 bis 20 Gew.-%.

Mit diesen Schwankungen des AlF₃-Gehaltes sind entsprechend der oben erwähnten quadratischen Beziehung auch Temperaturschwankungen, beispielsweise im Bereich von 930 bis 990°C verbunden. Weiter hat ein bei oder über 10 Gew.-% liegender Aluminiumfluorid-Gehalt Flussstandschwankungen im Bereich von 10 - 30 cm zur Folge. Beiniedrigeren, unterhalb von 10 Gew.-% liegenden AlF₃-Gehalten sind keine derart ausgeprägten Schwankungen festgestellt worden.

Der Erfinder hat sich die Aufgabe gestellt, ein Verfahren der eingangs genannten Art zu schaffen, mit welchem die Schwankungen des AlF₃-Gehaltes und damit der Badtemperatur auch ohne Lithiumfluorid-Zusätze auf eine geringe Standardabweichung gebracht werden können, für den AlF₃-Gehalt auf etwa 1 bis 2%. Gegensteuernde Zusätze mit neutralisierender Wirkung, wie beispielsweise Soda oder Natriumfluorid, sollen nicht oder nur in Ausnahmefällen angewendet werden müssen.

Die Aufgabe wird erfindungsgemäss gelöst durch die Merkmale von Anspruch 1.

Während der Aluminiumelektrolyse erfolgt stets ein Verlust von AlF₃, einerseits durch Verdampfen, was bei gekapselten Aluminiumelektrolysezellen die Umwelt nicht oder nur in sehr geringem Ausmass beeinträchtigt, und andrerseits durch Reaktion mit in der zugegebenen Tonerde enthaltenem Na₂O. Für die Zugabe von AlF₃ bestehen Tabellen, welche die zuzugebenden Einheiten in Abhängigkeit der Badtemperatur und dem einzustellenden AlF₃-Gehalt auflisten. Diese Tabellen können noch verfeinert werden, indem allgemeine Korrekturfaktoren wie z.B. Zellenalter, Anzahl Anodeneffekte, Trend der Konzentration berücksichtigt werden.

In der Praxis hat es sich jedoch gezeigt, dass noch so detaillierte Tabellen in den meisten Fällen von der individuellen Wirklichkeit und den individuellen Bedürfnissen einer Elektrolysezelle abweichen. Grundlegend ist deshalb die Erkenntnis, dass einer Regulierung und Stabilisierung des AlF₃-Gehaltes eine individuelle Erfassung und Analyse der Zellenparameter vorausgehen muss, die periodisch erneuert wird. Bei einem guten Zellengang kann diese Berechnung der Zellenparameter in grösseren, bei schlechtem Zellengang in kleinen Zeitabständen erfolgen. Weiter ist vom Erfinder gefunden worden, dass zwischen der Zugabe von Aluminiumtrifluorid AlF₃ und dessen Wirkung im Bad einige Zeit verstreicht, beispielsweise etwa 3 Tage, was in der erfindungsgemäss angewendeten Modellrechnung für die AlF₃-Zugabe berücksichtigt ist.

Die mehrtägige Zeitverzögerung zwischen der AlF₃-Zugabe und deren Wirkung hatte stets zur Folge, dass wegen fehlender Reaktion wenigstens täglich weiter Aluminiumfluorid zugegeben und dann der Zielwert regelmässig überschossen wurde. Als Folge davon musste mit viel zum hohem AlF₃-Gehalt gefahren oder Soda Na₂CO₃ oder Natriumfluorid NaF in grösseren Mengen als neutralisierendes Gegenmittel zugegeben werden, welche ihrerseits auch zeitverzögert reagierten.

Diese überraschenden Effekte kann sich der Erfinder nur dadurch erklären, dass das mit zunehmendem Zellenalter vermehrt in der Kohlenstoffauskleidung enthaltene NaF vorerst mit zugebenem AlF₃ reagiert. Das in dem Kohlenstoff enthaltene Natriumfluorid wirkt also als Puffer. Erst wenn eine Sättigung erfolgt ist, wird die AlF₃-Konzentration im Elektrolyten erhöht, wobei die Temperatur sinkt. Der Puffer gibt dadurch wieder AlF₃ zurück, was zusammen mit dem inzwischen zusätzlich zugegebenen Aluminiumfluorid zu einer über das Ziel hinausschiessenden Erhöhung der AlF₃-Konzentration führt.

Wie angedeutet erfolgen die Messung und Analyse des individuellen Zustands einer Aluminiumelektrolyse und die Ermittlung der optimalen Zeitverschiebung nicht nur für jede Zelle separat, sondern allenfalls auch in unterschiedlichen Zeitabständen. Bei gesunden, normal arbeitenden Zellen erfolgt dies bevorzugt alle 1 bis 2 Monate, bei schlechtem Ofengang in einem Abstand von 1 bis 5 Tagen ausser Programm wiederholt, bis sich der Ofengang bessert, und die Intervalle wieder verlängert werden können. Dank des individuellen, aktuellen Erfassens des Zellenzustandes kann auf allgemeine Tabellen, welche weder dem Zellentyp noch dessen Zustand Rechnung tragen, verzichtet werden.

Wie beispielsweise aus der EP-B1 0195142 an sich bekannt, kann die Messung des AlF₃-Gehaltes durch eine Temperaturmessung ersetzt werden. Dies ist nicht nur einfacher, sondern erfasst eine Temperaturabhängigkeit des AlF₃-Gehaltes zwangsläufig und kann direkt verwertet werden.

Als wesentlichste Parameter für die erfindungsgemäss angewandte Modellrechnung dienen die Flussmasse M und die täglichen AlF₃-Verluste v. Diese Parameter werden aus Messungen der Konzentration c und den Zugaben z von AlF₃ im Elektrolyten während eines Zeitraums t₁ von vorzugsweise 10 bis 60 Tagen, insbesondere 20 bis 30 Tagen berechnet. Der Zeitraum t₁ ist einerseits so kurz, dass der individuelle Zustand einer Zelle aktuell erfasst werden kann, aber andrerseits so lang, dass zufällige, kurzfristige Aenderungen ohne Trend unberücksichtigt bleiben.

Die berechneten Flussmasse M und täglichen AlF₃-Verluste v werden in die Modellrechnung aufgenommen und mit Zeitverschiebungen ZV von vorzugsweise 1 bis 10 ganzen Tagen durchgerechnet. Der beste Parametersatz wird entsprechend an sich bekannter statistischer Kriterien ausgewählt und die Zugabe z von AlF₃ unter Vorgabe eines AlF₃-Gehaltes c zwischen 10 und 15 Gew.-% berechnet. Die Vorgabe für den AlF₃-Gehalt c richtet sich nach der als optimal erachteten Elektrolysetemperatur. Diese kann beispielsweise mit etwa 12 Gew.-% Aluminiumfluorid erhalten werden.

Der beste, die Zeitverschiebung ZV enthaltende Parametersatz wird für die nächsten n Tage für die Zugabe z von Aluminiumfluorid verwendet. Dabei wird die folgende Formel verwendet

${\text{z = M .(c}}_{\text{s}} {\text{- c}}_{\text{m}} \text{) + n . v}$

wobei M die Flussmasse, cₛ der Sollwert für den AlF₃-Gehalt, cₘ den Momentanwert für den AlF₃-Gehalt und v den täglichen AlF₃-Verlust bedeutet.

Entspricht der Sollwert cₛ exakt dem Momentanwert cₘ, so müssen lediglich die Verluste ersetzt werden.

Der Zeitraum von n Tagen sollte in der Regel nicht grösser sein als der Zeitraum t₁, während welchem die Grundlagen für die Ermittlung der Parameter gemessen wurden. Der Zeitraum ist um die Zeitverschiebung ZV korrigiert.

Mit einer modifizierten Formel kann vorausgesagt werden, wie hoch nach der Modellrechnung am Tag tₓ der Gehalt cₓ an Aluminiumfluorid sein soll. Durch eine Messung am betreffenden Tag tₓ kann das Modell auf seine Tauglichkeit geprüft und allenfalls angepasst werden.

Wird nach der obenstehenden Formel für den Zusatz z von AlF₃ ein negativer Wert errechnet, so ist das Bad mit Aluminiumfluorid übersättigt und braucht keine Zugabe mehr. Mit dem erfindungsgemässen Verfahren sollte keine oder nur eine geringe Uebersättigung mit Aluminiumfluorid auftreten. Falls diese vor dem natürlichen Einpendeln wegen des AlF₃-Verlustes korrigiert werden will oder muss, wird ein ebenfalls zeitverzögert wirkendes Gegenmittel, wie beispielsweise Soda oder Natriumfluorid zugegeben. Die Zeitverzögerung wird ebenfalls in einer zellenspezifischen Modellvorrichtung berechnet. Weiter kann eine Übersättigung mit Aluminiumfluorid durch Anpassung der Spannung korrigiert werden.

Die Zugabe von Soda erfolgt vorzugsweise nach der Formel
Für die Ermittlung der optimalen Zeitverschiebung ZV für die AlF₃-Zugabe z können auch verfeinerte, untertägige Werte eingegeben werden. Da die mit der Modellrechnung ermittelte optimale Zeitverschiebung ZV für die Aluminiumfluoridzugabe bei in der Aluminiumindustrie eingesetzten Elektrolysezellen in der Regel im Bereich von 2 bis 5 Tagen, insbesondere 3 Tagen, liegt, werden nach einer weiterentwickelten Ausführungsform der Erfindung in diesem Zeitraum liegende untertägige Zeitverschiebungen ZV durchgerechnet und zur Ermittlung des besten Parametersatzes aufgelistet. Schon durch die Einführung einer Stelle nach dem Komma kann der grobe Raster für die Zeitverschiebung ZV auf die in der Praxis erforderliche Feinheit gebracht werden.

Die Modellrechnung zur Ermittlung der optimalen Zeitverschiebung ZV und der Zugabe z von Aluminiumfluorid kann durch die Einführung von zusätzlichen Parametern erweitert werden:
- Flussstand. Offensichtlich ist die Elektrolytmasse nicht nur eine Funktion der Temperatur, sondern insbesondere auch des Flussstands, mit andern Worten des Abstands von der Aluminiumoberfläche zur Oberfläche des Elektrolyten.
- Thermische Bilanz der Zelle. Diese Bilanz sagt aus, wieviel Energie durch den Boden, die Seitenwände, die Kapselung und die Elektroden abfliesst. Durch den Stromdurchfluss wird nicht nur ein elektrochemischer Prozess aufrechterhalten, sondern durch elektrischen Widerstand des Elektrolyten Wärme erzeugt.
- Spannungsabfall. Der Spannungsabfall im Elektrolyten hängt von der Anzahl der Ionen und deren Beweglichkeit ab.

Im Prizip ist es unwesentlich, wie das benötigte Aluminiumfluorid zugeführt wird. Herkömmlich wird das Aluminiumfluorid sackweise eingebracht, modernere Zellen arbeiten mit Dosiergeräten, wobei zunehmend auch die Dichtstromförderung eingesetzt wird. Die Dosiergeräte bzw. -vorrichtungen sind bevorzugt von einem Prozessrechner gesteuert und geben das Aluminiumfluorid portionenweise oder kontinuierlich ab.

Mit dem erfindungsgemässen Verfahren können die Schwankungen der AlF₃-Konzentration im Elektrolyten auf eine Standardabweichung von 1 bis 2% reduziert werden, was in einem Konzentrationsbereich von 10 bis 15 Gew.-% Aluminiumfluorid eine vereinfachte Prozessführung und eine namhafte Mehrproduktion von Aluminium bringt. Das Ueberschiessen von Zielwerten kann verhindert werden, ebenso weitgehend die Zugabe eines Gegenmittels wie Soda oder Natriumfluorid. Elektrolytzusätze, wie beispielsweise Lithiumfluorid, welche sich bei bestimmten Verwendungen schädlich bemerkbar machen, sind nicht notwendig.

Die im Zusammenhang mit vorliegender Erfindung definierten Messgrössen und ihre Masseinheiten sind die folgenden:
- c :: AlF₃-Gehalt im Elektrolyten (Gew.-%)
- t₁:: Zeitraum (Tage)
- z :: AlF₃-Zugabe (kg/Tag
- ZV:: Zeitverschiebung (Tage)
- M :: Flussmasse (kg)
- v :: AlF₃-Verluste (kg/Tag)
- zₛ:: Soda-Zugabe (kg/Tag
- n :: Tage
- cₛ:: Sollwert AlF₃-Gehalt (Gew.-%)

### Beispiel

In Fig. 1 ist der typische Zeitverlauf der AlF₃-Konzentration (Gew.-%) mit den entsprechenden AlF₃-Zugaben in kg/Tag angegeben. Man erkennt die starken Schwankungen zwischen 5 und 15 % des AlF₃-Überschusses, hervorgerufen durch die verzögerte Reaktion der Elektrolysezelle auf die AlF₃-Zugabe.

In Tabelle I sind die Ergebnisse der Berechnung der Modellparameter dargestellt. Für den Zeitraum von 50 Tagen wurden für verschiedene Zeitverschiebungen (ZV = 1 bis 10 Tage) die AlF₃-Verluste (v in kg/Tag) bei vorgegebener Flussmasse von 6.000 kg berechnet. Ausgewählt wird der Datensatz mit dem kleinsten Residuum (ZV = 3 Tage, dc(0) = 1.14).

In Tabelle II ist die Berechnung der optimalen Zugabe zur Stabilisierung der AlF₃-Konzentration angegeben.

Es bedeutet:
- f:: Flussstand (cm)
- x:: Metallstand (cm)
- T_{f}:: Flusstemperatur (°C)
- z, zₛ:: AlF₃-, Sodazugaben (kg/Tag)
- c:: AlF₃-Konzentration (Gew.-%)

In Fig. 2 ist der Zeitverlauf der AlF₃-Konzentration (Gew.-%) entsprechend Fig. 1 nach Einsatz der Modellberechnungen (ab Januar) dargestellt. Man erkennt die wesentlich verbesserte zeitliche Stabilität der Werte.

## Patentansprüche

1. Verfahren zur Regulierung und Stabilisierung eines wenigstens bei 10 Gew.-% liegenden AlF₃-Gehaltes (c) im Bad einer Elektrolysezelle zur Herstellung von Aluminium aus in einer Kryolithschmelze gelöstem Aluminiumoxid,
dadurch gekennzeichnet, dass
während eines Zeitraums (t₁) wenigstens aus Messungen der Konzentration (c) und Zugaben (z) von AlF₃ im Elektrolyten der individuelle Zustand einer Aluminiumelektrolysezelle, insbesondere von deren kathodischer Kohlenstoffwanne, analysiert, die Flussmasse (M) und die täglichen AlF₃-Verluste (v) berechnet, mit einer Modellrechnung die optimale Zeitverschiebung (ZV) zwischen der Zugabe von AlF₃ und deren Wirkung im Elektrolyten entsprechend statistischer Kriterien ausgewählt, die Zugaben (z) von AlF₃ unter Vorgabe eines Sollwertes des AlF₃-Gehaltes (c) in einem bestimmten Bereich in Berücksichtigung der Zeitverschiebung (ZV) berechnet und AlF₃ portionenweise oder kontinuierlich zugegeben wird.

2. Verfahren nach Anspruch 1, dadurch gekennzeichnet, dass die Analyse des individuellen Zustandes einer Aluminiumelektrolysezelle und die Ermittlung der optimalen Zeitverschiebung (ZV) bei normal arbeitender Zelle alle 1 bis 2 Monate, bei schlechtem Ofengang im Abstand von 1 bis 5 Tagen ausser Programm, wiederholt werden.

3. Verfahren nach Anspruch 1 oder 2, dadurch gekennzeichnet, dass die Messung des AlF₃-Gehaltes durch eine Temperaturmessung erfolgt.

4. Verfahren nach einem der Ansprüche 1 bis 3, dadurch gekennzeichnet, dass aus Messungen der Konzentration (c) und Zugaben (z) von AlF₃ im Elektrolyten während eines Zeitraums (t₁) von 10 bis 60 Tagen, vorzugsweise 20 bis 30 Tragen, die Flussmasse (M) und die täglichen AlF₃-Verluste (v) berechnet und in der Modellrechnung Zeitverschiebungen (ZV), vorzugsweise 1 bis 10 ganze Tage, eingesetzt werden, der beste Parametersatz entsprechend statistischer Kriterien ausgewählt und die Zugabe (z) von AlF₃ unter Vorgabe eines AlF₃-Gehaltes zwischen 10 und 15 Gew.-% berechnet wird.

5. Verfahren nach einem der Ansprüche 1 bis 4, dadurch gekennzeichnet, dass die Zugabe (z) von AlF₃ für die nächsten n Tage unter Anwendung des besten, die Zeitverschiebung (ZV) enthaltenden Parametersatzes nach der Formel
${\text{z = M .(c}}_{\text{s}} {\text{- c}}_{\text{m}} \text{) + n . v}$
berechnet wird, wobei M die Flussmasse, cₛ der Sollwert für den AlF₃-Gehalt, cₘ den Momentanwert für den AlF₃-Gehalt und v den täglichen AlF₃-Verlust bedeutet.

6. Verfahren nach Anspruch 5, dadurch gekennzeichnet, dass bei einem negativen Zugabewert (z) für AlF₃ mit Soda oder Natriumfluorid oder durch Anpassung der Spannung neutralisiert wird.

7. Verfahren nach Anspruch 6, dadurch gekennzeichnet, dass Soda nach der Formel zugegeben wird.

8. Verfahren nach einem der Ansprüche 1 bis 7, dadurch gekennzeichnet, dass bei der Modellrechnung für die Ermittlung der optimalen Zeitverschiebung (ZV) für die AlF₃-Zugabe (z) verfeinerte untertägige Werte eingegeben werden, vorzugsweise im Bereich von 2 bis 5 Tagen.

9. Verfahren nach einem der Ansprüche 4 bis 8, dadurch gekennzeichnet, dass der Flussstand in der Aluminiumelektrolysezelle, deren thermische Bilanz und/oder Spannungsabfall als Verfeinerung in die Modellrechnung zur Ermittlung der Zeitverschiebung (ZV) und der Zugabe (z) von AlF₃ einbezogen werden.

10. Verfahren nach einem der Ansprüche 1 bis 9, dadurch gekennzeichnet, das: das AlF₃ sackweise oder mit einer von einem Prozessrechner gesteuerten Dosiervorrichtung zugegeben wird.

## Claims

1. Method of regulating and stabilising an AlF₃ content (c) of at least 10 % by weight in the bath of an electrolysis cell for the production of aluminium from aluminium oxide dissolved in a cryolitic bath, characterised in that the individual state of an aluminium electrolysis cell, in particular its cathodic carbon tank, is analysed over a period (t₁) at least using measurements of the concentration (c) and additions (z) of AlF₃ in the electrolyte, the flux mass (M) and the daily AlF₃ losses (v) are calculated, the optimum time delay (ZV) between the addition of AlF₃ and its action in the electrolyte is selected in accordance with statistical criteria by means of a model calculation, the additions (z) of AlF₃ are calculated taking the time delay (ZF) into account given a nominal value for the AlF₃ content (c) in a specific range and AlF₃ is added in portions or continuously.

2. Method according to claim 1, characterised in that the analysis of the individual state of an aluminium electrolysis cell and the determination of the optimum time delay (ZV) are repeated every 1 to 2 months in the case of a normally operating cell and at intervals of 1 to 5 days out of program in the case of poor furnace operation.

3. Method according to claim 1 or claim 2, characterised in that the AlF₃ content is measured by measuring temperature.

4. Method according to one of claims 1 to 3, characterised in that the flux mass (M) and the daily AlF₃ losses (v) are calculated from measurements of the concentration (c) and additions (z) of AlF₃ in the electrolyte over a period (t₁) of 10 to 60 days, preferably 20 to 30 days, and time delays (ZV), preferably of 1 to 10 complete days, are used in the model calculation, the best set of parameters is selected in accordance with statistical criteria and the addition (z) of AlF₃ is calculated given an AlF₃ content of between 10 and 15 % by weight.

5. Method according to one of claims 1 to 4, characterised in that the addition (z) of AlF₃ for the next n days is calculated using the best set of parameters including the time delay (ZV) according to the formula
${\text{z = M .(c}}_{\text{s}} {\text{- c}}_{\text{m}} \text{) + n . v}$
where M is the flux mass, cₛ is the nominal value for the AlF₃ content, cₘ is the instantaneous value for the AlF₃ content and v is the daily AlF₃ loss.

6. Method according to claim 5, characterised in that, in the case of a negative value for the addition (z) of AlF₃, neutralisation is effected with soda or sodium fluoride or by adjusting the voltage.

7. Method according to claim 6, characterised in that soda is added according to the formula

8. Method according to one of claims 1 to 7, characterised in that refined values also including parts of days are incorporated into the model calculation for determining the optimum time delay (ZV) for the addition (z) of AlF₃, preferably in the region of 2 to 5 days.

9. Method according to one of claims 4 to 8, characterised in that the level of flux in the aluminium electrolysis cell, its thermal balance and/or voltage drop are incorporated as a refinement into the model calculation for determining the time delay (ZV) and the addition (z) of AlF₃.

10. Method according to one of claims 1 to 9, characterised in that the AlF₃ is added in bags or by a metering device controlled by a process computer.

## Revendications

1. Procédé pour la régulation et la stabilisation d'une teneur en AlF₃ (c) étant au moins égale à 10 % en poids dans un bain d'une cellule d'électrolyse destinée à la préparation d'aluminium à partir d'oxyde d'aluminium dissous dans une masse fondue de cryolithe, caractérisé en ce qu'on analyse l'état individuel d'une cellule d'électrolyse d'aluminium, en particulier de sa cuve cathodique en carbone pendant une période (t₁) au moins à partir de mesures de la concentration (c) et des additions (z) d'AlF₃ dans l'électrolyte, on calcule la masse en fusion (M) et les pertes journalières en AlF₃ (v), on choisit avec un calcul de modèle le délai optimal (ZV) entre l'addition d'AlF₃ et son effet dans l'électrolyte selon des critères statistiques, on calcule les additions (z) d'AlF₃ en se donnant auparavant une valeur de consigne de la teneur en AlF₃ (c) dans un certain domaine en considérant le délai (ZV) et on ajoute AlF₃ par portions ou en continu.

2. Procédé selon la revendication 1, caractérisé en ce qu'on répète l'analyse de l'état individuel d'une cellule d'électrolyse d'aluminium et la recherche du délai optimal (ZV) tous les 1 à 2 mois pour une cellule travaillant normalement, selon un écart de 1 à 5 jours en dehors du programme pour une mauvaise descente de la charge.

3. Procédé selon la revendication 1 ou 2, caractérisé en ce qu'on effectue la mesure de la teneur en AlF₃ par une mesure de température.

4. Procédé selon l'une quelconque des revendications 1 à 3, caractérisé en ce qu'on calcule la masse en fusion (M) et les pertes journalières en AlF₃ (v) à partir de mesures de la concentration (c) et des additions (z) d'AlF₃ dans l'électrolyte pendant une période (t₁) de 10 à 60 jours, de préférence de 20 à 30 jours, et on utilise dans le calcul de modèle des délais (ZV), de préférence de 1 à 10 jours entiers, on choisit le meilleur jeu de paramètres selon des critères statitiques et on calcule l'addition (z) d'AlF₃ en se donnant préalablement une teneur en AlF₃ comprise entre 10 et 15 % en poids.

5. Procédé selon l'une quelconque des revendications 1 à 4, caractérisé en ce qu'on calcule l'addition (z) d'AlF₃ pour les n prochains jours en appliquant le meilleur jeu de paramètres contenant le délai (ZV) selon la formule
${\text{z = M . (c}}_{\text{s}} {\text{- c}}_{\text{m}} \text{) + n . v}$
M indiquant la masse en fusion, cₛ la valeur de consigne pour la teneur en AlF₃, cₘ la valeur instantanée pour la teneur en AlF₃ et v la perte journalière en AlF₃.

6. Procédé selon la revendication 5, caractérisé en ce que, pour une valeur d'addition négative (z) pour AlF₃, on neutralise avec du carbonate de sodium ou du fluorure de sodium ou en adaptant la tension.

7. Procédé selon la revendication 6, caractérisé en ce qu'on ajoute le carbonate de sodium selon la formule

8. Procédé selon l'une quelconque des revendications 1 à 7, caractérisé en ce qu'on introduit pour le calcul de modèle pour la recherche du délai optimal (ZV) pour l'addition d'AlF₃ (z) des valeurs de la journée affinée, de préférence dans un domaine de 2 à 5 jours.

9. Procédé selon l'une quelconque des revendications 4 à 8, caractérisé en ce que la position de la matière en fusion dans la cellule d'électrolyse d'aluminium, son bilan thermique et/ou la chute de tension sont intégrés comme affinement dans le calcul du modèle pour la recheche du délai (ZV) et de l'addition (z) d'AlF₃.

10. Procédé selon l'une quelconque des revendications 1 à 9, caractérisé en ce qu'on ajoute AlF₃ par sacs ou avec un dispositif de dosage commandé par un ordinateur.
